# EUROPÄISCHE PATENTANMELDUNG

(11) **EP 4 678 557 A1**
(43) Veröffentlichungstag der Anmeldung: **14.01.2026**
(21) Anmeldenummer: 24188206.7
(22) Anmeldetag: 12.07.2024
(51) Int. Cl.: B65D 65/42, D21H 11/14, D21H 17/03, D21H 21/14, D21H 27/10, D21H 17/37, D21H 17/34, D21H 21/16

(54) **FASERPRODUKT FÜR VERPACKUNGEN**

(71) Anmelder: Smurfit Westrock Hoya Paper & Board GmbH, 27318 Hoya (DE)
(72) Erfinder: TRUPPNER, Olaf, 27333 Bücken (DE)
(74) Vertreter: Cohausz & Florack

(57) **Zusammenfassung**

Dargestellt und beschrieben wird ein Faserprodukt für Verpackungen, insbesondere Lebensmittelverpackungen, umfassend eine erste Faserschicht, wobei die erste Faserschicht cellulosehaltige Fasern aufweist und mit Aktivkohle derart durchsetzt ist, dass die Migration von Mineralölkohlenwasserstoffen, insbesondere aus dem Faserprodukt, in ein mit dem Faserprodukt in Kontakt stehendes Lebensmittel reduziert wird, wobei das Faserprodukt einen chemischen Sauerstoffbedarf von 50 bis 1'500 mg/L aufweist. Ferner werden ein Verfahren zur Herstellung eines Faserprodukts sowie die Verwendung des Faserprodukts als auch die Verwendung von Aktivkohle beschrieben.

## Beschreibung

Die vorliegende Erfindung betrifft ein Faserprodukt für Verpackungen, insbesondere Lebensmittelverpackungen, umfassend eine erste Faserschicht. Die vorliegende Erfindung betrifft weiter ein Verfahren zur Herstellung eines Faserprodukts, ferner eine Verwendung eines Faserprodukts zur Herstellung einer Verpackung, sowie eine Verwendung von Aktivkohle in einer Faserschicht eines Faserprodukts für Verpackungen.

In der heutigen Zeit wird eine Vielzahl von Lebensmittelverpackungen, aber auch anderen Verpackungen, aus Faserprodukten wie Pappe, Karton und/oder Papier hergestellt. Faserprodukte, auch Fasererzeugnisse genannt, werden jedoch nicht nur als Verpackungen eingesetzt, sondern haben einen breiten Anwendungsbereich. Beispielhafte andere Produkte aus Fasererzeugnissen sind Pappteller, Pappbecher und dergleichen. Fasererzeugnisse weisen mindestens eine Faserschicht auf.

Bei den Fasern einer Faserschicht kann es sich um Zellstofffasern bzw. Frischfasern, Altpapierfasern bzw. Recyclingfasern oder einem Gemisch aus beiden Faserarten handeln.

Fasererzeugnisse aus Papier oder Pappe werden üblicherweise auf Papiermaschinen bzw. Kartonmaschinen hergestellt, bei der zunächst in einer Bütte eine wässrige Fasersuspension erzeugt wird, der weitere Bestandteile hinzugefügt werden können. Die Fasersuspension wird normalerweise anschließend über eine Siebpartie geführt, in der ein Großteil des Wassers entfernt wird und so ein Faservlies gebildet wird. In der Siebpartie kommt üblicherweise eine Formereinheit bzw. ein Former zum Einsatz. In einer anschließenden Pressenpartie wird das Faservlies häufig auf ein Pressfilz übertragen und mit Hilfe von Druck weiter entwässert. Nach der Pressenpartie durchläuft das weiter getrocknete Faservlies üblicherweise eine Trockenpartie sowie gegebenenfalls ein Glättwerk. Ein wichtiger Faktor für eine effiziente Bildung des Faservlieses (auch als "Blattbildung" bezeichnet) ist dabei der chemische Sauerstoffbedarf. Häufig liegt der chemische Sauerstoffbedarf bei der Papierherstellung in der Bütte bei Werten von über 4'000 mg/L oder sogar über 5'000 mg/L. Da bei diesen Werten des chemischen Sauerstoffbedarfs die Blattbildung nicht immer optimal verläuft, werden der Fasersuspension häufig vor der Siebpartie Additive zugefügt, um den Wert des chemischen Sauerstoffbedarfs abzusenken.

Problematisch bei der Nutzung von Recyclingfasern ist der hohe Anteil von Zeitungspapier im Altpapier, wobei Zeitungspapier in der Regel mit mineralölhaltigen Farben bedruckt wird. Zwar werden die Recyclingfasern vor einer Wiederverwendung gesäubert und behandelt. Dennoch weisen Fasererzeugnisse aus Recyclingfasern einen nicht zu vermeidenden Anteil von Mineralölkohlenwasserstoffen auf. Beispielhafte Fasererzeugnisse können eine Konzentration an Mineralölkohlenwasserstoffen von ca. 100 ppm bis 1500 ppm aufweisen.

Insbesondere bei Lebensmittelverpackungen, aber auch bei anderen Produkten aus Fasermaterialien, die beispielsweise mit Lebensmitteln in Kontakt gelangen, ergibt sich das Problem, dass die Mineralölkohlenwasserstoffe von der Verpackung in das Lebensmittel migrieren können. Die Aufnahme von Mineralölkohlenwasserstoffen, insbesondere von gesättigten Mineralölkohlenwasserstoffen ("mineral oil saturated hydrocarbons", MOSH) und/oder aromatischen Mineralölkohlenwasserstoffen ("mineral oil aromatic hydrocarbons", MOAH), durch einen Verzehr des Lebensmittels sollte jedoch vermieden werden, da schon geringste Mengen gesundheitliche Schäden, wie Krebs, hervorrufen können.

Dieses Problem tritt jedoch nicht nur bei Recyclingfasern, sondern auch bei Frischfasern auf. So kann eine Vielzahl von einzelnen Frischfasererzeugnisverpackungen beispielsweise für einen Transport in einer Recyclingfasererzeugnisverpackung angeordnet sein. In diesem Fall können Mineralölkohlenwasserstoffe von der Recyclingfasererzeugnisverpackung zunächst in die Frischfasererzeugnisverpackung und dann ins Lebensmittel migrieren. Die zum Bedrucken der Verpackung verwendeten Druckfarben können weitere Quellen von Mineralölkohlenwasserstoffen sein.

Im Stand der Technik wird zur Lösung des Problems vorgeschlagen, das hergestellte Fasererzeugnis in einem nachfolgenden Verarbeitungsschritt mit einer zusätzlichen Schutzschicht zu versehen. Beispielsweise offenbart die US 5,153,061 A ein Fasererzeugnis mit einer Schutzschicht, wie einer Polymerbeschichtung oder einer Aluminiumschicht. Diese Schutzschicht ist an einer Innenseite der Verpackung angeordnet.

Nachteilig hieran ist zum einen, dass nach der Herstellung des Fasererzeugnisses ein weiterer Verarbeitungsschritt erforderlich ist. Hierdurch erhöht sich der Herstellungsaufwand und entsprechend die Herstellungskostenkosten. Zum anderen ist es zur Verhinderung einer Migration von Mineralölkohlenwasserstoffen in ein weiteres Produkt erforderlich, dass eine vollflächige und ausreichend dicke Schutzschicht angebracht wird. Diese kann jedoch leicht zerstört werden, so dass kein ausreichender Schutz gewährleistet werden kann. Ferner bieten diese Schutzschichten keinen Schutz an den Schnittkanten, über die dann die Mineralölkohlenwasserstoffe ungehindert austreten können.

In der WO 2012/175309 A1 wird beschrieben, Aktivkohle als Filtermaterial in die Faserschicht eines Fasererzeugnisses einzufügen, um die Migration von Mineralölkohlenwasserstoffen durch die Faserschicht zu mindern. Allerdings ist beobachtet worden, dass ein mit Aktivkohle versehenes Fasererzeugnis nicht immer eine ausreichende Wirkung gewährleistet, sodass in einigen Fällen trotz der Zugabe von Aktivkohle eine Restmigration der Mineralölkohlenwasserstoffe in unerwünschter Höhe beobachtet werden kann. Ferner ist die Herstellungseffizienz nicht immer optimal.

Die EP 3 260 597 A1 beschreibt ein Faserstofferzeugnis mit einem für ein zu verpackendes Lebensmittelgut gegenüber auf Recyclingfasern basierenden Faserstofferzeugnissen verminderten Migrationsverhalten von aromatischen Kohlenwasserstoffen und/oder gesättigten Mineralölkohlenwasserstoffen, wobei das Faserstofferzeugnis aus zwei oder mehr Faserstoffschichten besteht, wobei wenigstens eine Faserstoffschicht oder eine zwischen zwei Faserstoffschichten angeordnete Zwischenschicht des Faserstofferzeugnisses ein mineralisches Filtermaterial ausgewählt aus der Gruppe der Bentonite und/oder Saponite umfasst. Nachteilig an dem Faserstofferzeugnis der EP 3 260 597 A1 ist, dass die Wirksamkeit von Bentoniten und Saponiten begrenzt ist.

Vor diesem Hintergrund liegt der vorliegenden Erfindung die Aufgabe zu Grunde, ein Faserprodukt bereitzustellen, das sich effizient herstellen lässt und bei dem eine Migration von Mineralölkohlenwasserstoffen aus dem Faserprodukt in ein weiteres Produkt ausreichend reduziert ist.

Die zuvor genannte Aufgabe wird erfindungsgemäß gelöst durch ein Faserprodukt für Verpackungen, insbesondere Lebensmittelverpackungen, umfassend eine erste Faserschicht, wobei die erste Faserschicht cellulosehaltige Fasern aufweist und mit Aktivkohle derart durchsetzt ist, dass die Migration von Mineralölkohlenwasserstoffen, insbesondere aus dem Faserprodukt, in ein mit dem Faserprodukt in Kontakt stehendes Lebensmittel reduziert wird, wobei das Faserprodukt einen chemischen Sauerstoffbedarf von 50 bis 1'500 mg/L aufweist.

Der chemische Sauerstoffbedarf kann insbesondere mittels eines Küvetten-Tests bestimmt werden. Dabei wird die zu messende Probe in eine Nachweislösung eingebracht, erhitzt und photometrisch analysiert. Zur Messung geeignete standardisierte Küvetten-Tests sind bekannt und kommerziell erhältlich. Insbesondere können Küvetten von Hach Lange GmbH, Düsseldorf in einem sogenannten Hach-LCK-Küvetten-Test verwendet werden. Dabei sind Küvetten für unterschiedliche Bereiche des chemischen Sauerstoffbedarfs verfügbar. Die entsprechenden Küvetten von Hach Lange GmbH sind insbesondere auf die Norm DIN 38409-H41-H44 (teilweise auch als DIN 38409-41 bis DIN 38409-44 angegeben) ausgerichtet. Die Messung wird in diesem Fall insbesondere so durchgeführt, dass eine frische Küvette entnommen und geschüttelt wird, um den darin enthaltenen Bodensatz in die Schwebe zu bringen. Anschließend werden 2,0 mL der zu untersuchenden Probe mit einer Kolbenhubpipette langsam in die Küvette gegeben. Als Probe kann insbesondere ein Filtrat verwendet werden. Die Küvette wird daraufhin verschlossen, außen gut gesäubert, geschwenkt und für 2 Stunden in einem Thermostaten bei 148°C erhitzt. Die heiße Küvette wird anschließend entnommen, zweimal geschwenkt und im Küvettenständer auf Raumtemperatur abgekühlt. Anschließend wird die Küvette außen gut gesäubert und durch Messen mit einem Hach Photometer ausgewertet, wobei darauf zu achten ist, das etwaiges Sediment vor der Messung vollständig abgesetzt ist.

Für die Bestimmung des CSB-Werts des Faserprodukts kann das Faserprodukt in Wasser zerkleinert werden und anschließend eine Probe der resultierenden Fasersuspension oder ein Filtrat davon untersucht werden. Zum Zerkleinern des Faserprodukts kann ein Aufschlaggerät bei 3000 U/min verwendet werden. Die Fasersuspension kann eine Konzentration im Bereich von 3 bis 5 Gew.-%, vorzugsweise 4 Gew.-%, bezogen auf das Gesamtgewicht der Suspension, aufweisen.

Der chemische Sauerstoffbedarf wird insbesondere als CSB oder CSB-Wert bezeichnet.

Es wurde überraschenderweise gefunden, dass erfindungsgemäße Faserprodukte, die einen chemischen Sauerstoffbedarf von 50 bis 1'500 mg/L aufweisen, einerseits effizient hergestellt werden können und andererseits die Migration von Mineralölkohlenwasserstoffen durch das Faserprodukt effektiv reduzieren. Der häufig im Bereich von über 4'000 mg/L oder über 5'000 mg/L liegende CSB-Wert der Fasersuspension wird durch Zusatz von Additiven abgesenkt, um die Blattbildung zu verbessern. Die Additive sind allerdings dafür bekannt, die Fähigkeit der Reduzierung der Migration von Mineralölkohlenwasserstoffen durch Aktivkohle zu mindern. Daher war es überraschend, dass das anspruchsgemäße Faserprodukt einerseits effizient hergestellt werden konnte und gleichzeitig, trotz der zumeist notwendigen Zugabe von Additiven zur Einstellung des CSB-Werts, die Migration von Mineralölkohlenwasserstoffen effizient reduzieren konnte. Ohne an eine wissenschaftliche Theorie gebunden sein zu wollen, scheint Aktivkohle in einem anspruchsgemäßen Faserprodukt in ihrer Funktion weniger beeinträchtigt zu sein. Insbesondere scheint Aktivkohle bei diesem CSB-Wert weniger durch die Fasern und gegebenenfalls weitere Inhaltsstoffe, insbesondere die Additive, belegt oder anderweitig behindert zu sein. Gleichzeitig konnten die Faserprodukte effizient hergestellt werden, was sich insbesondere an einer guten Retention gezeigt hat.

Ein entscheidender Parameter der migrierenden Mineralöle ist ihre Kettenlänge. Kurzkettige Mineralölkohlenwasserstoffe (etwa C₁ bis C₉) sind in der Regel unproblematisch. Ohne an eine wissenschaftliche Theorie gebunden sein zu wollen, wird vermutet, dass sie im Zuge der Papier- und Kartonherstellung entfernt werden. Auch sehr langkettige Mineralölkohlenwasserstoffe (etwa oberhalb einer Kettenlänge von C₃₅) sind wegen ihres generell verminderten Migrationsvermögens weniger problematisch. Besonders problematisch sind dagegen Mineralölkohlenwasserstoffe mit einer Kettenlänge von C₁₆ bis C₂₀ bzw. C₁₆ bis C₂₅.

Insbesondere kann in dem anspruchsgemäßen Faserprodukt die Migration von Mineralölkohlenwasserstoffen mit einer Kettenlänge von C₁₆ bis C₂₀ und/oder C₁₆ bis C₂₅ in ein mit dem Faserprodukt in Kontakt stehendes Lebensmittel reduziert werden. Der Migrationswert kann insbesondere gemäß der DIN SPEC 5010:2018-05 bestimmt werden. Der Migrationsversuch kann dabei entsprechend der DIN SPEC 5010:2018-05 insbesondere mit Poly(2,3-diphenyl-p-phenylenoxid) (MPPO) als Simulanz durchgeführt werden. MPPO wird häufig auch als Tenax bezeichnet. Vorzugsweise wird der Migrationsversuch für eine Dauer von 10 Tagen bei einer Temperatur von 40°C durchgeführt. Die Detektion und, soweit erforderlich, Auftrennung von MOSH und MOAH kann entsprechend der DIN SPEC 5010:2018-05 insbesondere mittels offline- oder online-gekoppelter HPLC-GC-FID durchgeführt werden. Cₓ, beispielsweise C₁₆ und C₂₅, bezeichnet insbesondere die Zahl x der Kohlenstoffatome in n-Alkanen, deren jeweilige Retentionszeiten bei gaschromatographischer Trennung als Integrationsgrenzen für die Auswertung der Chromatogramme dienen. Die Integration der n-Alkane erfolgt dabei vorzugsweise unter Einbeziehung des Maximum des Signales.

Mit dem erfindungsgemäßen Faserprodukt kann die Migration von MOSH mit einer Kettenlänge von C₁₆ bis C₂₀ insbesondere auf einen Migrationswert von 1,5 mg/kg Lebensmittel oder weniger, bevorzugt 1,0 mg/kg Lebensmittel oder weniger, weiter bevorzugt 0,6 mg/kg Lebensmittel oder weniger reduziert werden. Ferner kann mit dem erfindungsgemäßen Fasererzeugnis die Migration von MOSH mit einer Kettenlänge von C₁₆ bis C₂₀ insbesondere auf einen Migrationswert von 0,3 mg/dm² oder weniger, bevorzugt 0,2 mg/dm² oder weniger, weiter bevorzugt 0,1 mg/dm² oder weniger, reduziert werden.

Ferner kann mit dem erfindungsgemäßen Faserprodukt die Migration von MOAH mit einer Kettenlänge von C₁₆ bis C₂₅ insbesondere auf einen Migrationswert von 0,3 mg/kg Lebensmittel oder weniger, bevorzugt 0,2 mg/kg Lebensmittel oder darunter, weiter bevorzugt 0,15 mg/kg Lebensmittel oder weniger verringert werden. Außerdem kann mit dem erfindungsgemäßen Faserprodukt die Migration von MOAH mit einer Kettenlänge von C₁₆ bis C₂₅ insbesondere auf einen Migrationswert von 0,05 mg/dm² oder weniger, bevorzugt 0,04 mg/dm² oder weniger, weiter bevorzugt 0,03 mg/dm² oder weniger, besonders bevorzugt 0,025 mg/dm² oder weniger verringert werden.

Für die Umrechnung von Werten in mg/dm² in mg/kg Lebensmittel kann insbesondere der sogenannte EU-Würfel zugrunde gelegt werden, gemäß dem 1 mg/dm² nach Umrechnung 6 mg/kg Lebensmittel entspricht. Der EU-Würfel ist dem Fachmann bekannt.

Das Lebensmittel kann insbesondere ein trockenes Lebensmittel sein.

Das Faserprodukt kann aus der ersten Faserschicht bestehen. Das Faserprodukt kann weitere Schichten umfassen, insbesondere weitere Faserschichten. Vorzugsweise weist das Faserprodukt acht weitere Faserschichten auf. Die weiteren Faserschichten können auch Aktivkohle aufweisen oder im Wesentlichen frei von Aktivkohle sein. Beispielsweise kann das Faserprodukt zwei oder drei Faserschichten aufweisen, die mit Aktivkohle durchsetzt sind und zwei oder drei Faserschichten, die im Wesentlichen frei von Aktivkohle sind. Vorzugsweise weist das Faserprodukt sechs Faserschichten aufweisen, die mit Aktivkohle durchsetzt sind und drei Faserschichten, die im Wesentlichen frei von Aktivkohle sind.

Die zuvor genannte Aufgabe wird erfindungsgemäß weiterhin gelöst durch ein Verfahren zur Herstellung eines erfindungsgemäßen Faserprodukts, umfassend: Bereitstellen einer Fasersuspension umfassend cellulosehaltige Fasern und Wasser; Zugabe von Aktivkohle zur Fasersuspension, um eine aktivkohlehaltige Fasersuspension zu erhalten;
Erzeugen mindestens einer ersten Faserschicht aus der aktivkohlehaltigen Fasersuspension mit Hilfe von mindestens einem Former;
wobei die aktivkohlehaltige Fasersuspension einen chemischen Sauerstoffbedarf aufweist;
wobei der chemische Sauerstoffbedarf unmittelbar vor dem Former auf einen Wert von 1'500 bis 3'500 mg/L eingestellt wird.

Bei dem im erfindungsgemäßen Verfahren eingestellten chemischen Sauerstoffbedarf handelt es sich um den chemischen Sauerstoffbedarf der aktivkohlehaltigen Fasersuspension.

Der chemische Sauerstoffbedarf wird, wie oben für das Faserprodukt beschrieben, bestimmt. Als Probe wird die Fasersuspension, die dann auf den Former aufgegeben wird, verwendet. Um die Konzentration auf 4 Gew.-% einzustellen, wurde gegebenenfalls Eigenfiltrat verwendet

Das Einstellen des chemischen Sauerstoffbedarfs kann auf verschiedene dem Fachmann bekannte Wege erfolgen. So kann der chemische Sauerstoffbedarf insbesondere durch Zugabe von Additiven, insbesondere von CSB-Additiven eingestellt werden. Beispiele für geeignete CSB-Additive sind Leime, Fixiermittel für Leim, Polymerverbindungen, Stickies, Stärke, Calciumcarbonat, Kaliumcarbonat, und Kaolin. Beispiele für Leime sind Alkylketendimere. Beispiele für Polymerverbindungen sind Polyacrylamide und Polyethylenimin. Beispiele für weitere CSB-Additive sind Trockenverfestiger, Retentionspolymere und Aldehyde.

CSB-Additive können in unterschiedlichen Mengen hinzugefügt werden. Beispielsweise können CSB-Additive in einer Menge von 0,1 bis 5 Gew.-%, bevorzugt 0,5 bis 4,5 Gew.-%, weiter bevorzugt 1,0 bis 4,0 Gew.-%, besonders bevorzugt 2,0 bis 4,0 Gew.-%, zugegeben werden, bezogen auf das Trockengewicht der cellulosehaltigen Fasern.

Gemäß einer Ausführungsform enthält das Faserprodukt 0,1 bis 15 Gew.-%, vorzugsweise 0,5 bis 10 Gew.-%, weiter bevorzugt 1 bis 8 Gew.-%, besonders bevorzugt 1 bis 5 Gew.-%, Aktivkohle, jeweils bezogen auf das Trockengewicht des Faserprodukts. Das Trockengewicht des Faserprodukts ist das lutro Trockengewicht. "lutro" steht dabei für "lufttrocken". Vorzugsweise beträgt die Restfeuchte bei lutro 7 bis 9 Gew.-%. Bei geringeren Aktivkohlemengen kann die Reduzierung des Migrationswerts zu gering sein, insbesondere bei stark belasteten Fasern. Bei höheren Aktivkohlemengen kann das erhaltene Faserprodukt unerwünschte Verdunkelungen und schlechtere mechanische Eigenschaften aufweisen.

Das Faserprodukt kann ferner noch weitere Additive enthalten. Weitere Additive sind beispielsweise Farbstoffe oder Pigmente.

Ferner kann das Faserprodukt eine Schutzschicht aufweisen. Eine Schutzschicht insbesondere in Form einer Beschichtung ist eine Schicht, die eine Barriere bildet. Dabei kann die Barriere dazu dienen, die Migration von ungewünschten Stoffen in ein angrenzendes Produkt zumindest zu reduzieren. Beispielsweise kann eine Kunststoffbeschichtung und/oder eine Metallbeschichtung vorgesehen sein. Durch eine zusätzliche Schutzschicht kann die Sicherheit weiter verbessert werden. Auch wenn grundsätzlich die Einbringung von Aktivkohle in das Faserprodukt ausreicht, um eine Migration von Mineralölstoffen in ein weiteres Produkt zu reduzieren und insbesondere nahezu vollständig zu verhindern, kann vorteilhafterweise eine zusätzliche Schutzschicht vorgesehen sein. Wenn zum Beispiel ein Produktionsfehler auftritt und beispielsweise das Faserprodukt nicht mit Aktivkohle durchsetzt ist, kann das Faserprodukt aufgrund der zusätzlichen Schutzschicht weiterhin bedenkenlos verwendet werden.

Grundsätzlich kann die Schutzschicht an einer beliebigen Position des Faserprodukts angeordnet sein. Eine einfache und besonders effiziente Ausführungsform liegt dann vor, wenn das Faserprodukt eine außen liegende Schicht aufweist, die insbesondere als eine Schutzschicht ausgebildet ist. Eine außen liegende Schutzschicht kann an der Ober- oder der Unterseite angebracht sein. Insbesondere diejenige Schicht des Faserprodukts, die für den Kontakt mit dem zu verpackenden Produkt vorgesehen ist, kann als Schutzschicht ausgebildet sein. Die Schutzschicht kann geeignete Kunststoffmaterialien und/oder metallische Materialien umfassen, welche die Menge an migrierenden Mineralölkohlenwasserstoffen aus dem Fasererzeugnis zumindest reduziert. Vorteilhafterweise kann die Schutzschicht zusätzlich derart gebildet sein, dass auch ein Austritt von Aktivkohle aus einer Faserschicht verhindert werden kann. Vorzugsweise weist das erfindungsgemäße Faserprodukt keine Schutzschicht auf.

Gegenstand der Erfindung ist ebenfalls die Verwendung eines erfindungsgemäßen Faserprodukts zur Herstellung einer Verpackung, insbesondere einer Lebensmittelverpackung, mit einer reduzierten Migration von Mineralölkohlenwasserstoffen in ein mit dem Faserprodukt in Kontakt stehendes Lebensmittel.

Die zuvor genannte Aufgabe wird erfindungsgemäß zudem gelöst durch die Verwendung von Aktivkohle in einem Faserprodukt für Verpackungen zum Reduzieren der Migration von Mineralölkohlenwasserstoffen, insbesondere aus dem Faserprodukt, in ein mit dem Faserprodukt in Kontakt stehendes Lebensmittel, wobei das Faserprodukt einen chemischen Sauerstoffbedarf von 50 bis 1'500 mg/L aufweist. Das Faserprodukt ist vorzugsweise ein erfindungsgemäßes Faserprodukt.

Vorteilhafterweise weist die Aktivkohle eine Jodzahl von 800 mg/g oder mehr, vorzugsweise 1'000 mg/g oder mehr, weiter bevorzugt1'200 mg/g oder mehr auf. Aktivkohle mit derartigen Jodzahlen weist eine hohe spezifische Oberfläche auf und eignet sich daher besonders zur Reduzierung von Mineralölkohlenwasserstoffen. Es kann für die Erfindung auch Aktivkohle mit einer Jodzahl unterhalb von 800 mg/g verwendet werden, dies ist jedoch nachteilig, da dann zusätzliche Mengen an Aktivkohle eingesetzt werden müssen, um eine ausreichende Migrationsverringerung von Mineralölen durch das Faserprodukt zu erreichen. Die Jodzahl von Aktivkohle kann insbesondere gemäß der Norm ASTM D:4607-2014 bestimmt werden.

Gegenstand der Erfindung ist schließlich eine Lebensmittelverpackung umfassend ein erfindungsgemäßes Faserprodukt. Vorzugsweise wird die Lebensmittelverpackung aus dem erfindungsgemäßen Faserprodukt hergestellt. Die Lebensmittelverpackung ist vorzugsweise für trockene Lebensmittel. In der Lebensmittelverpackung steht das Lebensmittel vorzugsweise in Kontakt mit der Lebensmittelverpackung.

Im Folgenden werden verschiedene Ausführungsformen des Faserprodukts, des Verfahrens und der Verwendungen beschrieben, wobei die einzelnen Ausführungsformen jeweils unabhängig voneinander für das Faserprodukt, das Verfahren und die Verwendungen gelten. Darüber hinaus können die einzelnen Ausführungsformen beliebig miteinander kombiniert werden.

In einer Ausführungsform weist das Faserprodukt einen kationischen Bedarf von 0,1 bis 3 mL, bevorzugt 0,5 bis 3 mL, weiter bevorzugt 0,5 bis 2,5 mL, besonders bevorzugt von 1 bis 2,4 mL auf.

Der kationische Bedarf bezieht sich auf die Menge an einer PolyDADMAC-Titrationslösung. Vorzugsweise wird eine kationische PolyDADMAC-Lösung mit bekannter Konzentration von z.B. 20 % (w/v) oder 0,001 N oder 0,01 N, vorzugsweise 0,001 N, PolyDADMAC in Wasser als Titrationslösung verwendet. PolyDADMAC steht für Polydiallyldimethylammoniumchlorid. Der Wert für den kationischen Bedarf wird bestimmt als die Menge an PolyDADMAC-Lösung, die benötigt wird, um eine Suspension des Faserprodukts in Wasser zu neutralisieren. Die Titration kann beispielsweise mit dem Gerät Mütek PCD-05 der Firma BTG Instruments AB, Säffle, Schweden, durchgeführt werden. Zur Probenvorbereitung wird vorzugsweise ein 300 mesh Sieb der Firma BTG Instruments AB verwendet. Als Probenvolumen wird vorzugsweise 10 mL eingesetzt. Vorzugsweise werden Titrationslösungen der Firma BTG Instruments AB verwendet. Der hierin angegebene kationische Bedarf des Faserprodukts oder der Fasersuspension oder der aktivkohlehaltigen Fasersuspension bezieht sich insbesondere auf eine Messung mit einer Titrationslösung von 0,001 N, PolyDADMAC in Wasser an einer Probe von 10 mL.

Für die Bestimmung des kationischen Bedarf des Faserprodukts kann das Faserprodukt in Wasser zerkleinert werden und anschließend eine Probe der resultierenden Fasersuspension oder ein Filtrat davon untersucht werden. Vorzugsweise wird die Probenvorbereitung wie für die Bestimmung des CSB-Werts beschrieben, durchgeführt. Die Fasersuspension kann eine Konzentration im Bereich von 3 bis 5 Gew.-%, vorzugsweise 4 Gew.-%, bezogen auf das Gesamtgewicht der Suspension, aufweisen.

In einer Ausführungsform weist das Faserprodukt ein Flächengewicht von 50 bis 1'000 g/m², bevorzugt von 80 bis 800 g/m², weiter bevorzugt von 80 bis 600 g/m², besonders bevorzugt von 100 bis 500 g/m², auf. Das Flächengewicht wird vorzugsweise nach der Norm DIN EN ISO 536, insbesondere DIN EN ISO 536:2020-05, bestimmt. Das Flächengewicht ist vorzugweise das lutro Flächengewicht.

Besteht das Faserprodukt aus mehreren Faserschichten, weisen die einzelnen Faserschichten vorzugsweise jeweils ein Flächengewicht von 30 bis 150 g/m² auf. Faserschichten, die mit Aktivkohle durchsetzt sind, können insbesondere ein Flächengewicht von 80 bis 150 g/m² aufweisen.

Erfindungsgemäße Faserprodukte haben den Vorteil, dass sie das Migrieren von Mineralölkohlenwasserstoffen bereits bei einem geringen Flächengewicht von 50 g/m² ausreichend verhindern. Darüber hinaus kann durch den Einsatz von Aktivkohle bei einem anspruchsgemäßen CSB-Wert auch in Faserprodukten mit einem Flächengewicht von bis zu 1'000 g/m² die Migration von Mineralölkohlenwasserstoffen ausreichend reduziert werden.

In einer Ausführungsform des Faserprodukts weisen die cellulosehaltigen Fasern im Faserprodukt ein Zetapotential von -8 bis -22 mV, bevorzugt -10 bis -21 mV, weiter bevorzugt -11 bis -20 mV, besonders bevorzugt -12 bis -19 mV, auf.

Bei den Versuchen, die zur Erfindung geführt haben, wurde gefunden, dass ein erfindungsgemäßes Faserprodukt, bei dem die cellulosehaltigen Fasern ein Zetapotential wie oben angegeben, aufweisen, die Migration von Mineralölkohlenwasserstoffen durch das Faserprodukt effektiv verhindert. Ohne an eine wissenschaftliche Theorie gebunden sein zu wollen, scheint Aktivkohle in einem Faserprodukt mit diesem Zetapotential in ihrer Funktion nicht beeinträchtigt zu sein. Insbesondere scheint Aktivkohle bei diesem Zetapotential nicht durch die Fasern und gegebenenfalls weitere Inhaltsstoffe belegt oder anderweitig behindert zu sein.

Für die Bestimmung des Zetapotentials der cellulosehaltigen Fasern im Faserprodukt kann das Faserprodukt in Wasser zerkleinert werden und anschließend eine Probe der resultierenden Fasersuspension oder ein Filtrat davon untersucht werden. Vorzugsweise wird die Probenvorbereitung wie für die Bestimmung des CSB-Werts beschrieben, durchgeführt. Die Fasersuspension kann eine Konzentration im Bereich von 3 bis 5 Gew.-%, vorzugsweise 4 Gew.-%, bezogen auf das Gesamtgewicht der Suspension, aufweisen.

Das Zetapotential kann insbesondere mit dem Gerät Mütek SZP-06 der Firma BTG Instruments AB, Säffle, Schweden bestimmt werden. Die Messung wird vorzugsweise mit einer Probe von 500 mL durchgeführt. Die Probe weist vorzugsweise eine Konsistenz im Bereich von 3 bis 5 Gew.-%, vorzugsweise 4 Gew.-%, auf, wobei gegebenenfalls mit eigenem Filtrat verdünnt wird, wenn die Konsistenz höher ligt. Parallel kann die Leitfähigkeit gemessen werden.

In einer Ausführungsform weist das Faserprodukt einen chemischen Sauerstoffbedarf von 50 bis 1'200 mg/L, bevorzugt von 100 bis 1'000 mg/L, weiter bevorzugt von 200 bis 900 mg/L, besonders bevorzugt von 300 bis 800 mg/L, auf.

Bei den Versuchen, die zur Erfindung geführt haben, hat sich gezeigt, dass die Migration von Mineralölkohlenwasserstoffen durch das Faserprodukt effektiv verhindert werden kann, wenn der chemische Sauerstoffbedarf des Faserprodukts im anspruchsgemäßen Bereich ist. Ohne an eine wissenschaftliche Theorie gebunden sein zu wollen, wird dies gegenwärtig darauf zurückgeführt, dass Aktivkohle bei den vorgenannten CSB-Werten noch weniger durch die Fasern und gegebenenfalls weitere Inhaltsstoffe belegt oder anderweitig behindert zu sein scheint. Gleichzeitig konnte das Faserprodukt aber wirtschaftlich hergestellt werden.

Das Faserprodukt kann in verschiedenen Formen vorhanden sein. In einer Ausführungsform ist das Faserprodukt Pappe, Karton und/oder Papier.

Bei einer Ausführungsform ist bevorzugt, dass die cellulosehaltigen Fasern Frischfasern, Altpapierfasern oder eine Mischung aus Frischfasern und Altpapierfasern umfassen oder daraus bestehen.

Altpapierfasern, auch Recyclingfasern genannt, können aus Altpapier hergestellt sein. Es versteht sich, dass die Altpapierfasern gereinigt sein können. Die Reinigung der Altpapierfasern reduziert zwar den Mineralölgehalt, jedoch nicht ausreichend. Erst die erfindungsgemäße Beifügung von Aktivkohle und Behandlung der Fasern gewährleistet, dass die Migration von Mineralölkohlenwasserstoffen ausreichend reduziert werden kann.

Frischfasern sind beispielsweise Fasern aus Zellstoff. Je nach Anwendung des Faserprodukts und/oder in Abhängigkeit gewünschter Eigenschaften der mindestens einen Faserschicht kann die erste Faserschicht ausschließlich Frischfasern, ausschließlich Altpapierfasern oder beide Arten von Fasern mit einem vorgebbaren Verhältnis umfassen.

Gemäß einer Ausführungsform umfassen die cellulosehaltigen Fasern 20 Gew.-% oder mehr, bevorzugt 40 Gew.-% oder mehr, weiter bevorzugt 60 Gew.-% oder mehr, noch weiter bevorzugt 80 Gew.-% oder mehr, besonders bevorzugt 95 Gew.-% oder mehr, Altpapierfasern, bezogen auf das Gesamtgewicht der cellulosehaltigen Fasern. Die Verwendung von höheren Gehalten an Recyclingfasern ist insbesondere aus ökologischer Sicht vorteilhaft.

Die eingangs genannte Aufgabe wird, wie oben erläutert, durch das oben angeführte erfindungsgemäße Verfahren zur Herstellung eines erfindungsgemäßen Faserprodukts gelöst.

Vorzugsweise wird im erfindungsgemäßen Verfahren der chemische Sauerstoffbedarf der Fasersuspension unmittelbar vor dem Former auf einen Wert von 1'800 bis 3'000 mg/L, weiter bevorzugt 2'000 bis 3'000 mg/L, besonders bevorzugt 2'000 bis 2'800 mg/L, eingestellt.

In einer Ausführungsform des Verfahrens wird der kationische Bedarf der aktivkohlehaltigen Fasersuspension unmittelbar vor dem Former auf einen Wert von 0,01 bis 3 mL, bevorzugt 0,10 bis 2,5 mL, weiter bevorzugt 0,5 bis 2 mL, eingestellt.

Der kationische Bedarf wird, wie oben für das Faserprodukt beschrieben, bestimmt. Als Probe wird die Fasersuspension, die dann auf den Former aufgegeben wird, verwendet. Um die Konzentration auf 4 Gew.-% einzustellen, wurde gegebenenfalls Eigenfiltrat verwendet.

Der kationische Bedarf des Faserprodukts kann auf verschiedene dem Fachmann bekannte Wege eingestellt werden. So kann die Einstellung durch Zugabe von Aktivkohle erfolgen. Ferner kann der kationische Bedarf durch Zugabe von Fixiermitteln eingestellt werden. Beispiele für geeignete Fixiermittel sind Alaun, Aluminiumsulfat, Polethylenimin, PolyDADMAC, Silica, Stärke (kationisch oder nativ), und Leimungsmittel, beispielsweise Alkyl-Keten-Dimer-Leim (AKD-Leim), Alkylbernsteinsäureanhydrid-Leime (ASA-Leim) oder Haftleim.

Die vorgenannten Fixiermittel können an verschiedenen Stellen im Herstellungsprozess des Faserprodukts zugegeben werden. So können die Fixiermittel der Fasersuspension in der Bütte zugegeben werden. Falls der Fasersuspension Aktivkohle zugegeben wird, können die Fixiermittel vor und/oder nach der Zugabe von Aktivkohle zugegeben werden, insbesondere in der Bütte. Ferner können Fixiermittel auch nach der Bütte zugegeben werden, beispielsweise unmittelbar vor dem Former.

Fixiermittel können in unterschiedlichen Mengen hinzugefügt werden. Beispielsweise können Fixiermittel in einer Menge von 0,01 bis 5 Gew.-%, insbesondere 0,1 bis 4 Gew.-%, zugegeben werden, bezogen auf das Trockengewicht der cellulosehaltigen Fasern der ersten Faserschicht.

In einer Ausführungsform des Verfahrens wird in der aktivkohlehaltigen Fasersuspension das Zetapotential unmittelbar vor dem Former so eingestellt, dass die cellulosehaltigen Fasern ein Zetapotential von -15 bis -1 mV, bevorzugt -12 bis -2 mV, weiter bevorzugt -10 bis -3 mV, besonders bevorzugt -8 bis -4 mV, aufweisen.

Das Zetapotential wird, wie oben für das Faserprodukt beschrieben, bestimmt. Als Probe wird die Fasersuspension, die dann auf den Former aufgegeben wird, verwendet. Um die Konzentration auf 4 Gew.-% einzustellen, wurde gegebenenfalls Eigenfiltrat verwendet.

Das Zetapotential der aktivkohlehaltigen Mischung kann durch Zugabe von Zeta-Additiven eingestellt werden. Beispiele für geeignete Zeta-Additive sind dieselben wie für den kationischen Bedarf.

Zeta-Additive können in unterschiedlichen Mengen hinzugefügt werden. Beispielsweise können Zeta-Additive in einer Menge von 0,01 bis 5 Gew.-%, insbesondere 0,1 bis 4 Gew.-%, zugegeben werden, bezogen auf das Trockengewicht der cellulosehaltigen Fasern.

In einer Ausführungsform des Verfahrens wird der Fasersuspension oder der aktivkohlehaltigen Fasersuspension ein Leim zugesetzt.

Dem Fachmann sind verschiedene Leime bekannt. Insbesondere kann der Leim ausgewählt sein aus der Gruppe bestehend aus Harzleime, synthetische Leime wie Alkyl-Keten-Dimer-Leime (AKD-Leime) oder Alkylbernsteinsäureanhydrid-Leime (ASA-Leime).

In einer Ausführungsform der Erfindung kann das Faserprodukt mit einer Retention von 45% oder mehr, vorzugsweise 50% oder mehr, hergestellt werden. Die Retention wird dabei insbesondere berechnet als das prozentuale Verhältnis der Masse des erhaltenen Faserprodukts bezogen auf die eingesetzte Rohstoffmenge sowie Additive und Fixiermittel.

Weitere Merkmale und Vorteile des Faserprodukts, des Verfahrens und der Verwendungen ergeben sich aus der nachfolgenden Beschreibung von Ausführungsbeispielen.

### BEISPIELE

### Beispiel 1: Verringerung der Migration von Mineralölen in einem Faserprodukt mit einem eingestellten chemischen Sauerstoffbedarf

Als Faserprodukte wurden Kartons für Lebensmittelverpackungen hergestellt. Diese Kartons bestanden aus neun Faserschichten, wobei sechs innen liegende Faserschichten davon mit Aktivkohle durchsetzt und miteinander verbunden waren. Diese sechs innenliegenden Faserschichten mit Aktivkohle werden nachfolgend als Einlage bezeichnet. Die Kartons wiesen ferner eine Deckschicht, eine Schonschicht sowie eine Rückseitenschicht auf, die jeweils frei von Aktivkohle waren. Es wurden verschiedene Kartons hergestellt, wobei jeweils nur die Einlage variiert wurde. Die Faserschichten, die nicht die Einlage waren, wurden aus einer Fasersuspension ohne Aktivkohle gemäß dem Fachmann bekannten Weise unter Zuhilfenahme der üblichen Additive und Hilfsmittel hergestellt. Die Kartons wiesen ein Flächengewicht nach DIN EN ISO 536:2020-05 von 350 g/m² auf. Die Vorderseite wies zwei Pigmentstriche auf und die Rückseite wies einen Pigmentstrich auf. Der Pigmentstrich bestand aus einem handelsüblichen Carbonat/Kaolin-Gemisch.

Zur Herstellung der Einlagen wurde folgendermaßen vorgegangen. Zunächst wurde jeweils in einer Bütte für die jeweilige Einlage eine Fasersuspension bereitgestellt, die cellulosehaltige Fasern und Wasser umfasste. Die cellulosehaltigen Fasern in der Fasersuspension sowohl für die Einlage als auch für die Deck-, Schon- und Rückseitenschicht waren jeweils gemischte Altpapierfasern.

Zu den Fasersuspensionen für die Einlagen wurde jeweils eine wässrige Suspension enthaltend Aktivkohle mit einer Jodzahl von etwa 1050 mg/g in unterschiedlichen Mengen zugegeben, wie in Tabelle 1 unten, jeweils bezogen auf das Trockengewicht des Kartons, angegeben, einschließlich Faserprodukten als Kontrolle, die keine Aktivkohle enthielten. In die verschiedenen Fasersuspensionen wurde, je nach Bedarf der cellulosehaltigen Fasern, ein oder mehrere Additive zugegeben. Der chemische Sauerstoffbedarf der Fasersuspension in der Bütte betrug etwa 4'500 mg/L. Zum Einstellen des chemischen Sauerstoffbedarfs wurden ein oder mehrere der folgenden Additive verwendet: Alaun, Aluminiumsulfat, Polyacrylamid, Polyvinylamin, Polyethylenimin, PolyDADMAC, Stärke, Calciumcarbonat, Kaliumcarbonat, Kaolin, Silica, AKD-Leim, ASA-Leim. Hauptsächlich wurden Polyacrylamid und Polyvinylamin verwendet. Aus den Mischungen wurden jeweils die Schichten der Einlage hergestellt, wobei unmittelbar vor dem Former durch Zugabe von Polyacrylamid der CSB-Wert der aktivkohlehaltigen Fasersuspension auf etwa 2'500mg/L eingestellt wurde. Die jeweiligen Einlagen wurden mit den übrigen Schichten zu einem neun Schichten umfassenden Karton verbunden.

Der CSB-Wert wurde nach dem Hach-LCK-Küvetten-Test bestimmt, wobei Küvetten des Typs LCK014 von Hach Lange GmbH, Düsseldorf verwendet wurden. Dabei wurde eine frische Küvette entnommen und geschüttelt, um den darin enthaltenen Bodensatz in die Schwebe zu bringen. Anschließend wurden 2,0 mL der zu untersuchenden Probe mit einer Kolbenhubpipette langsam in die Küvette gegeben.

Für die Untersuchung des CSB-Werts in der Bütte wurde eine Probe der Fasersuspension in der Bütte genommen und der Feststoffgehalt der Fasersuspension soweit erforderlich auf 4% eingestellt. Für Verdünnungen wurde Eigenfiltrat verwendet. Anschließend wurde die Fasersuspension mit Hilfe eines 100 mesh Siebs filtriert. Das Filtrat wurde anschließend als Probe in die Küvette gegeben.

Für die Untersuchung des CSB-Werts unmittelbar vor dem Former wurde eine Probe der Fasersuspension nach der Zugabe von Polyacrylamid unmittelbar vor dem Former genommen und der Feststoffgehalt der Probe soweit erforderlich auf 4% eingestellt. Für Verdünnungen wurde Eigenfiltrat verwendet. Diese Probe wurde ebenfalls mit Hilfe eines 100 mesh Siebs filtriert. Das Filtrat wurde anschließend als Probe in die Küvette gegeben.

Für die Untersuchung des CSB-Werts des Kartons wurde eine Probe von 80 g des getrockneten (lutro) Kartons mit 2000 mL destilliertem Wasser in einem Aufschlaggerät der Firma Frank-PTI GmbH, Birkenau zu einer Fasersuspension zerkleinert. Falls erforderlich, wurde die Konzentration der so erhaltenen Fasersuspension mit Eigenfiltrat auf 4 Gew.-% eingestellt. Anschließend wurde diese Suspension mit Hilfe eines 100 mesh Siebs der Firma BTG Instruments AB filtriert. Das Filtrat wurde anschließend als Probe in die Küvette gegeben.

Die Küvette wurde daraufhin verschlossen, außen gut gesäubert, geschwenkt und für 2 Stunden in einem Thermostaten bei 148°C erhitzt. Die heiße Küvette wurde anschließend entnommen, zweimal geschwenkt und im Küvettenständer auf Raumtemperatur abgekühlt. Anschließend wurde die Küvette außen gut gesäubert und durch Messen mit einem Hach Photometer ausgewertet, wobei darauf geachtet wurde, dass etwaiges Sediment vor der Messung vollständig abgesetzt war.

Der Karton wurde getrocknet und anschließend auf seine Migration gemäß der DIN SPEC 5010:2018-05 untersucht. Für den Migrationsversuch wurde MPPO als Lebensmittelsimulanz eingesetzt. Der Migrationsversuch wurde für eine Dauer von 10 Tagen bei einer Temperatur von 40°C durchgeführt. Die Detektion und, soweit erforderlich, Auftrennung von MOSH und MOAH wurde gemäß der DIN SPEC 5010:2018-05 mittels online-gekoppelter HPLC-GC-FID durchgeführt und für die Kettenlängen der n-Alkane C₁₆ bis C₂₀ und C₁₆ bis C₂₅ bestimmt, wobei die Integration der n-Alkane unter Einbeziehung der Maxima der Signale erfolgte. Die ermittelten Migrationswerte für MOSH-Verbindungen und MOAH-Verbindungen wurden jeweils getrennt bestimmt und sind in Tabelle 1 aufgelistet.

**Tabelle 1: Migrationswerte und CSB-Werte**

| Probe | CSB-Werta [mg/L] | Anteil Aktivkohle^{b} [Gew.-%] | Retention ^{c} [%] | MOSH^{d} [mg/kg Lebensmittel] | MOAH^{e} [mg/kg Lebensmittel] |
|---|---|---|---|---|---|
| 1 | 490 | 1 | 55 | 1,5 | 0,49 |
| 2 | 600 | 2 | 50 | 0,6 oder weniger | 0,15 oder weniger |
| V1^{f} | 530 | 0 | 57 | 40 | 51 |
| V2^{f} | 1970 | 2 | 30 | 0,6 oder weniger | 0,15 oder weniger |

| | | | | | |
|---|---|---|---|---|---|
| Erläuterungen zu Tabelle 1: ^{a} - Ermittelter chemischer Sauerstoffbedarf des Kartons; ^{b} - ermittelter Anteil Aktivkohle im Karton, bezogen auf das Trockengewicht (lutro) des Kartons; ^{c} -Retention der Einlage, bezogen auf die eingesetzte Rohstoffmenge sowie Additive und Fixiermittel; ^{d} - Migrationswert für MOSH mit einer Kettenlänge C16-C20, ermittelt wie oben beschrieben unter Verwendung von Tenax; ^{e} - Migrationswert für MOAH mit einer Kettenlänge C16-C25, ermittelt wie oben beschrieben unter Verwendung von Tenax; ^{f} - Vergleichsbeispiel. | | | | | |

Das Experiment zeigt, dass erfindungsgemäße Faserprodukte, die einen chemischen Sauerstoffbedarf von 50 bis 1'500 mg/L aufweisen, die Migration von Mineralölen wie MOSH und MOAH stärker verringern als herkömmliche Faserprodukte mit einem Sauerstoffbedarf außerhalb dieses Bereichs und gleichzeitig gut hergestellt werden können.

### Beispiel 2: Verringerung der Migration von Mineralölen in einem Faserprodukt mit einem eingestellten kationischen Bedarf

Als Faserprodukt wurde ein Karton nach dem in Beispiel 1 genannten Verfahren hergestellt, mit der Abweichung, dass zusätzlich auch der kationische Bedarf des Faserproduktes eingestellt wurde. Dazu wurde den verschiedenen Fasersuspensionen Polyacrylamid oder Polyvinylamin zugegeben.Je nach dem Rohstoff der cellulosehaltigen Fasern kann alternativ auch ein anderes Fixiermittel ausgewählt aus Alaun, Aluminiumsulfat, Polyethylenimin, PolyDADMAC, Stärke, Calciumcarbonat, Kaliumcarbonat, Kaolin, Silica, AKD-Leim oder ASA-Leim zugegeben werden. Unmittelbar vor dem Former wurde der kationische Bedarf der aktivkohlehaltigen Fasersuspension durch Zugabe von Polyacrylamid auf einen Wert von 1 mL bis 3 mL eingestellt.

Der kationische Bedarf des Faserprodukts wurde mit Hilfe einer Titration unter Verwendung einer 0,001 N PolyDADMAC-Lösung der Firma BTG Instruments AB bis zur Neutralisation bestimmt. Zunächst wurde aus dem Karton eine 4%ige Fasersuspension hergestellt, wofür wie in Beispiel 1 bei der Bestimmung des CSB-Werts des Kartons vorgegangen wurde. Anschließend wurde diese Suspension mit Hilfe eines 300 mesh Siebs der Firma BTG Instruments AB filtriert. Das Filtrat wurde anschließend als Probe des Faserprodukts untersucht. Die Titration wurde mit einem Mütek PCD-05 Gerät der Firma BTG Instruments AB, Säffle, Schweden, durchgeführt. Als Probenvolumen wurden 10 mL eingesetzt.

Mit dem Karton wurde der in Beispiel 1 genannte Migrationstest durchgeführt. Dabei wurden Migrationswerte für MOSH-Verbindungen und MOAH-Verbindungen jeweils getrennt bestimmt und sind in Tabelle 2 aufgelistet.

**Tabelle 2: Kationischer Bedarf und Migrationswerte**

| Probe | Kationischer Bedarf^{a} [mL] | Anteil Aktivkohle^{b} [Gew.-%] | Retention^{c} [%] | MOSH^{d} [mg/kg Lebensmittel] | MOAH^{e} [mg/kg Lebensmittel] |
|---|---|---|---|---|---|
| 3 | 1,3 | 1 | 55 | 1,5 | 0,49 |
| 4 | 1,0 | 2 | 50 | 0,6 oder weniger | 0,15 oder weniger |
| V3^{f} | 1,5 | 0 | 57 | 40 | 51 |
| V4^{f} | 3,5 | 2 | 40 | 0,6 oder weniger | 0,15 oder weniger |

| | | | | | |
|---|---|---|---|---|---|
| Erläuterungen zu Tabelle 2: ^{a} - Ermittelter kationischer Bedarf des Kartons; ^{b} - ermittelter Anteil Aktivkohle im Karton, bezogen auf das Trockengewicht (lutro) des Kartons; ^{c} - Retention der Einlage, bezogen auf die eingesetzte Rohstoffmenge sowie Additive und Fixiermittel; ^{d} - Migrationswert für MOSH mit einer Kettenlänge C16-C20, ermittelt wie oben beschrieben unter Verwendung von Tenax; ^{e} - Migrationswert für MOAH mit einer Kettenlänge C16-C25, ermittelt wie oben beschrieben unter Verwendung von Tenax; ^{f} - Vergleichsbeispiel. | | | | | |

Das Experiment zeigt, dass Faserprodukte, die einen kationischen Bedarf im anspruchsgemäßen Bereich aufweisen, die Migration von Mineralölen wie MOSH und MOAH stärker verringern als herkömmliche Faserprodukte, die außerhalb des Bereichs liegen, und gleichzeitig mit guter Retention hergestellt werden können.

### Beispiel 3: Verringerung der Migration von Mineralölen in einem Faserprodukt mit einem eingestellten Zetapotential

Als Faserprodukt wurde ein Karton nach dem in Beispiel 1 genannten Verfahren hergestellt, mit der Abweichung, dass zusätzlich auch das Zetapotential des Faserproduktes eingestellt wurde. Dazu wurde den verschiedenen Fasersuspensionen, je nach dem Rohstoff der cellulosehaltigen Fasern, zumindest ein Zeta-Additiv ausgewählt aus Alaun, Aluminiumsulfat, Polyacrylamid, Polyvinylamin, Polyethylenimin, PolyDADMAC, Stärke, Calciumcarbonat, Kaliumcarbonat, Kaolin, Silica, AKD-Leim oder ASA-Leim zugegeben. Meist wurde Polyacrylamid oder Polyvinylamin zugegeben. Unmittelbar vor dem Former wurde das Zetapotential der cellulosehaltigen Fasern der aktivkohlehaltigen Fasersuspension durch Zugabe von Polyacrylamid auf einen Wert von -8 bis -4 mV eingestellt.

Das Zetapotential des Faserprodukts wurde mit dem Gerät Mütek SZP-06 der Firma BTG Instruments AB, Säffle, Schweden bestimmt. Zunächst wurde aus dem Karton eine 4%ige Fasersuspension hergestellt, wofür wie in Beispiel 1 bei der Bestimmung des CSB-Werts des Kartons vorgegangen wurde. Anders als bei der Probenvorbereitung für die Bestimmung des CSB-Werts des Kartons wurde die Probe jedoch nicht filtriert. Stattdessen wurden 500 mL der 4%igen Fasersuspension eingesetzt. Gegebenenfalls wurde mit eigenem Filtrat der Fasersuspension verdünnt.

Mit dem Karton wurde der in Beispiel 1 genannte Migrationstest durchgeführt. Dabei wurden Migrationswerte für MOSH-Verbindungen und MOAH-Verbindungen jeweils getrennt bestimmt und sind in Tabelle 3 aufgelistet.

**Tabelle 3: Zetapotential und Migrationswerte**

| Probe | Zetapotential^{a} [mV] | Anteil Aktivkohle^{b} [Gew.-%] | Retention^{c} [%] | MOSH^{d} [mg/kg Lebensmittel] | MOAH^{e} [mg/kg Lebensmittel] |
|---|---|---|---|---|---|
| 5 | -13 | 1 | 55 | 3,60 | 0,25 |
| 6 | -17 | 2 | 50 | 2,5 | 0,50 |
| V5^{f} | -13,3 | 0 | 57 | 40 | 51 |
| V6^{f} | -23 | 2 | 41 | 0,6 oder weniger | 0,15 oder weniger |

| | | | | | |
|---|---|---|---|---|---|
| Erläuterungen zu Tabelle 3: ^{a} - Ermitteltes Zetapotential des Kartons; ^{b} - ermittelter Anteil Aktivkohle im Karton, bezogen auf das Trockengewicht (lutro) des Kartons; ^{c} - Retention der Einlage, bezogen auf die eingesetzte Rohstoffmenge sowie Additive und Fixiermittel; ^{d} - Migrationswert für MOSH mit einer Kettenlänge C16-C20, ermittelt wie oben beschrieben unter Verwendung von Tenax; ^{e} - Migrationswert für MOAH mit einer Kettenlänge C16-C25, ermittelt wie oben beschrieben unter Verwendung von Tenax; ^{f} - Vergleichsbeispiel. | | | | | |

Das Experiment zeigt, dass Faserprodukte, die ein Zetapotential im anspruchsgemäßen Bereich aufweisen, die Migration von Mineralölen wie MOSH und MOAH stärker verringern als herkömmliche Faserprodukte mit einem Zetapotential außerhalb dieses Bereichs und gleichzeitig gut hergestellt werden können.

## Patentansprüche

1. Faserprodukt für Verpackungen, insbesondere Lebensmittelverpackungen, umfassend eine erste Faserschicht, wobei die erste Faserschicht cellulosehaltige Fasern aufweist und mit Aktivkohle derart durchsetzt ist, dass die Migration von Mineralölkohlenwasserstoffen, insbesondere aus dem Faserprodukt, in ein mit dem Faserprodukt in Kontakt stehendes Lebensmittel reduziert wird,
**dadurch gekennzeichnet, dass**
das Faserprodukt einen chemischen Sauerstoffbedarf von 50 bis 1'500 mg/L aufweist.

2. Faserprodukt nach Anspruch 1,
**dadurch gekennzeichnet, dass**
das Faserprodukt einen kationischen Bedarf von 0,1 bis 3 mL, bevorzugt 0,5 bis 3 mL, weiter bevorzugt 0,5 bis 2,5 mL, besonders bevorzugt von 1 bis 2,4 mL aufweist.

3. Faserprodukt nach Anspruch 1 oder 2,
**dadurch gekennzeichnet, dass**
das Faserprodukt ein Flächengewicht von 50 bis 1'000 g/m², bevorzugt von 80 bis 800 g/m², weiter bevorzugt von 80 bis 600 g/m², besonders bevorzugt von 100 bis 500 g/m², aufweist.

4. Faserprodukt nach einem der Ansprüche 1 bis 3,
**dadurch gekennzeichnet, dass**
die cellulosehaltigen Fasern im Faserprodukt ein Zetapotential von -8 bis -22 mV, bevorzugt -10 bis -21 mV, weiter bevorzugt -11 bis -20 mV, besonders bevorzugt -12 bis -19 mV aufweisen.

5. Faserprodukt nach einem der vorhergehenden Ansprüche,
**dadurch gekennzeichnet, dass**
das Faserprodukt einen chemischen Sauerstoffbedarf von 50 bis 1'200 mg/L, bevorzugt von 100 bis 1'000 mg/L, weiter bevorzugt von 200 bis 900 mg/L, besonders bevorzugt von 300 bis 800 mg/L, aufweist.

6. Faserprodukt nach einem der vorhergehenden Ansprüche,
**dadurch gekennzeichnet, dass**
das Faserprodukt Pappe, Karton und/oder Papier ist.

7. Faserprodukt nach einem der vorhergehenden Ansprüche,
**dadurch gekennzeichnet, dass**
die cellulosehaltigen Fasern Frischfasern, Altpapierfasern oder eine Mischung aus Frischfasern und Altpapierfasern umfassen oder daraus bestehen.

8. Faserprodukt nach einem der vorhergehenden Ansprüche,
**dadurch gekennzeichnet, dass**
die cellulosehaltigen Fasern 20 Gew.-% oder mehr, bevorzugt 40 Gew.-% oder mehr, weiter bevorzugt 60 Gew.-% oder mehr, noch weiter bevorzugt 80 Gew.-% oder mehr, besonders bevorzugt 95 Gew.-% oder mehr, Altpapierfasern umfassen, bezogen auf das Gesamtgewicht der cellulosehaltigen Fasern.

9. Verfahren zur Herstellung eines Faserprodukts nach einem der Ansprüche 1 bis 8, umfassend:
Bereitstellen einer Fasersuspension umfassend cellulosehaltige Fasern und
Wasser;
Zugabe von Aktivkohle zur Fasersuspension, um eine aktivkohlehaltige Fasersuspension zu erhalten;
Erzeugen mindestens einer ersten Faserschicht aus der aktivkohlehaltigen Fasersuspension mit Hilfe von mindestens einem Former;
wobei die aktivkohlehaltige Fasersuspension einen chemischen Sauerstoffbedarf aufweist;
wobei der chemische Sauerstoffbedarf unmittelbar vor dem Former auf einen Wert von 1'500 bis 3'500 mg/L eingestellt wird.

10. Verfahren nach Anspruch 9,
**dadurch gekennzeichnet, dass**
der kationische Bedarf der aktivkohlehaltigen Fasersuspension unmittelbar vor dem Former auf einen Wert von 0,01 bis 3 mL, bevorzugt 0,10 bis 2,5 mL, weiter bevorzugt 0,5 bis 2 mL, eingestellt wird.

11. Verfahren nach einem der Ansprüche 9 oder 10,
**dadurch gekennzeichnet, dass**
das in der aktivkohlehaltigen Fasersuspension das Zetapotential unmittelbar vor dem Former so eingestellt wird, dass die cellulosehaltigen Fasern ein Zetapotential von -15 bis -1 mV, bevorzugt -12 bis -2 mV, weiter bevorzugt -10 bis -3 mV, besonders bevorzugt -8 bis -4 mV, aufweisen.

12. Verfahren nach einem der Ansprüche 9 bis 11,
**dadurch gekennzeichnet, dass**
der Fasersuspension oder der aktivkohlehaltigen Fasersuspension ein Leim zugesetzt wird.

13. Verwendung eines Faserprodukts nach einem der Ansprüche 1 bis 8 zur Herstellung einer Verpackung, insbesondere einer Lebensmittelverpackung, mit einer reduzierten Migration von Mineralölkohlenwasserstoffen in ein mit dem Faserprodukt in Kontakt stehendes Lebensmittel.

14. Verwendung von Aktivkohle in einer Faserschicht eines Faserprodukts für Verpackungen zum Reduzieren der Migration von Mineralölkohlenwasserstoffen, insbesondere aus dem Faserprodukt, in ein mit dem Faserprodukt in Kontakt stehendes Lebensmittel, wobei das Faserprodukt einen chemischen Sauerstoffbedarf von 50 bis 1'500 mg/L aufweist.

15. Verwendung nach Anspruch 14, **dadurch gekennzeichnet, dass** das Faserprodukt ein Faserprodukt nach einem der Ansprüche 1 bis 8 ist.

16. Lebensmittelverpackung umfassend ein Faserprodukt nach einem der Ansprüche 1 bis 8.
